# EUROPÄISCHE PATENTSCHRIFT

(11) **EP 1 985 919 B1**
(45) Veröffentlichungstag und Bekanntmachung des Hinweises auf die Patenterteilung: **19.02.2014**
(21) Anmeldenummer: 07150101.9
(22) Anmeldetag: 19.12.2007
(51) Int. Cl.: B24C 1/10, C21D 6/00, C21D 9/08, C21D 7/06, F22B 37/04

(54) **Oberflächengestrahlte Dampferzeugerbauteile oder Kraftwerkskomponenten**
Surface-blasted steam generator parts or power plant components
Composants grenaillés d'une chaudière ou d'une centrale électrique

(30) Priorität: 22.12.2006 DE 102006062348
(43) Veröffentlichungstag der Anmeldung: 29.10.2008
(73) Patentinhaber: Hitachi Power Europe GmbH, 47059 Duisburg (DE)
(72) Erfinder: Becker, Martin, 51375, Leverkusen (DE); Klauke, Friedrich, 40878, Ratingen (DE)
(74) Vertreter: Viering, Jentschura & Partner

(56) Entgegenhaltungen:
- EP-A- 0 937 782
- EP-A- 1 637 785
- EP-A- 2 060 641
- WO-A-03/046242
- FR-A- 2 318 229
- JP-A- 2005 298 878
- US-A- 3 648 498
- QIURONG CHEN ET AL: "NEW BOILER AND PIPING MATERIALS DESIGN CONSIDERATION FOR ADVANCED CYCLE CONDITIONS//AUSLEGUNGSKRITERIEN NEUER KESSELUND ROHRIETUNGSWERKSTOFFE FUER FORTGESCHRITTENE DAMPFPARAMETER" VGB POWERTECH, VGB POWERTECH, ESSEN, DE, Bd. 83, Nr. 11, 1. Januar 2003 (2003-01-01), Seiten 91-98, XP001185009 ISSN: 1435-3199
- HUSEMANN R U ET AL: "VERARBEITUNG UND BETRIEBSEINSATZ VON NEUEN WERKSTOFFEN IM KRAFTWERKSBAU" 1. März 1995 (1995-03-01), VGB KRAFTWERKSTECHNIK, VGB KRAFTWERKSTECHNIK GMBH. ESSEN, DE, PAGE(S) 265 - 279 , XP000498095 ISSN: 0372-5715 * das ganze Dokument *

## Beschreibung

Die Erfindung richtet sich auf ein Dampferzeugerbauteil oder eine Dampferzeugerbaugruppe oder eine Kraftwerkskomponente, das/die zumindest im Wesentlichen aus einem legierten, insbesondere chromhaltigen, Werkstoff besteht und zumindest zum Teil, insbesondere im Wesentlichen, mittels Oberflächenstrahlen (shot-peening/shot-blasting) behandelt ist. Weiterhin richtet sich die Erfindung auf ein Verfahren zur Herstellung eines Dampferzeugerbauteils oder -baugruppe oder Kraftwerkskomponente, das/die im Wesentlichen aus einem legierten, insbesondere chromhaltigen Werkstoff besteht, bei welchem eine Bauteil- oder Baugruppenfläche oder Komponentenfläche, insbesondere eine Rohrinnenfläche, mittels Oberflächenstrahlen (shot-peening/shot-blasting) behandelt wird.

Dampferzeugerbauteile oder Kraftwerkskomponenten sind insbesondere auf der Dampfseite von Dampferzeugern von Kraftwerksanlagen den oxidierenden Bedingungen des Dampfes ausgesetzt, mit dem sie in Berührung kommen. Überhitzer-und/oder Zwischenüberhitzerstufen von Dampferzeugern werden daher heutzutage bereits zum Teil oder auch im Wesentlichen aus austenitischen Materialien, insbesondere austenitischen Stählen, mit einem Chromanteil von 18 Gew.-% hergestellt, wobei das austenitische Material zur Verbesserung und des Oxidationsverhaltens dieser Materialien mittels Oberflächenstrahlen (shot-peening/shot-blasting) behandelt wird. Insbesondere in japanischen Kraftwerken mit Dampftemperaturen um 600 °C werden derartig behandelte Materialien eingesetzt.

Beim Oberflächenstrahlen oder shot-peening/shot-blasting-Verfahren wird die mit Behandlungspartikeln bzw. Strahlpartikeln bzw. Strahlgut beaufschlagte Fläche, bei Rohrleitungen üblicherweise die innere Oberfläche des jeweiligen Rohres, verformt, wodurch ein Wandern, d.h. die Diffusion, von Chrom aus dem Grundwerkstoff, d.h. der Matrix, an die behandelte Oberfläche begünstigt wird und erfolgt. Hierdurch bildet sich an der behandelten Oberfläche eine dünne, chromreiche Schicht aus, die dem Wachsen von epitaktischen und topotaktischen Schichten entgegenwirkt. Beim Oberflächenstrahlen (shot-peening/shot-blasting) wird artgleiches Strahlgut gegen die zu behandelnde Oberfläche geblasen. Dies fördert die Diffusion von Chrom aus der Matrix des Grundwerkstoffes in diese Schicht und damit die Oxidationsbeständigkeit dieser Schicht.

Bei den bisher im Überhitzer- und Zwischenüberhitzerbereich eingesetzten chromreichen austenitischen Stählen mit einem mittleren Chromgehalt von ≥ 18 Gew.-% wird mittels des shot-peening- oder shot-blasting-Verfahrens eine Deformation der behandelten Rohrinnenfläche des jeweiligen Materialgefüges bis zu einer Tiefe von 100 µm erreicht, was zur Ausbildung einer entsprechenden chromreichen Schicht führt. Aus der Tiefe der Gefügestruktur (Matrix) diffundiert Chrom in diese behandelte Schicht und reichert diese mit Chrom an. Auf dieser chromreichen Schicht ist das Wachstum von Spinell- und Magnetitschichten unter den in den jeweiligen Kraftwerksbauteilen herrschenden Bedingungen im Vergleich zu unbehandelten Oberflächen deutlich langsamer und somit auf der Dampfseite, mit der diese Flächen in Verbindung stehen, das Oxidationsverhalten des eingesetzten und behandelten Werkstoffes verbessert.

Im Kraftwerksbau geht die Tendenz nun dahin, Kraftwerke zu errichten, die mit Dampftemperaturen von über 600 °C und sogar ≥ 700 °C betrieben werden. Bei diesen hohen Dampftemperaturen gerät zunehmend die Problematik der dampfseitigen Oxidation von Kraftwerkskomponenten oder Dampferzeugerbauteilen in den Fokus der Betrachtungen. Insbesondere besteht dort auch die Problematik, dass die bisher verwendeten chromhaltigen Stähle ein martensitisches oder bei oberflächenstrahlbehandelten Chromgehalten mit ≥ 18 Gew.-% ein austenitisches Gefüge aufweisen und bei den beim Betrieb der Kraftwerke dieser neuen Generation erwarteten Dampftemperaturen nicht mehr ausreichend oxidationsbeständig sind oder einen extrem teuren Werkstoffeinsatz mit sich bringen.

Der Erfindung liegt daher die Aufgabe zugrunde, eine Lösung zu schaffen, mit welcher Materialien zur Verfügung gestellt werden, die bei Dampferzeugern mit Austrittstemperaturen von ≥ 700 °C in Kraftwerkskomponenten, insbesondere Dampferzeugerbauteilen, eine ausreichende Festigkeit, insbesondere Zeitstandfestigkeit, und eine ausreichende Korrosionsbeständigkeit sowie Oxidationsbeständigkeit aufweisen.

Bei einem Dampferzeugerbauteil oder einer Dampferzeugerbaugruppe oder einer Kraftwerkskomponente der eingangs bezeichneten Art wird diese Aufgabe erfindungsgemäß mit den Merkmalen des Anspruches 1 gelöst. Bei einem Verfahren zur Herstellung eines Dampferzeugerbauteils oder - baugruppe oder Kraftwerkskomponente, das/die im Wesentlichen aus einem legierten, insbesondere chromhaltigen Werkstoff besteht, bei welchem eine Bauteil- oder Baugruppenfläche oder Komponentenfläche, insbesondere eine Rohrinnenfläche, mittels Oberflächenstrahlen (shot-peening/shot-blasting) behandelt wird, wird diese Aufgabe erfindungsgemäß mit den Merkmalen des Anspruches 12 gelöst. Vorteilhafte Ausgestaltungen ergeben sich aus den jeweiligen Unteransprüchen.

Die Erfindung geht dabei von der Erkenntnis aus, dass es möglich ist, bei den Dampferzeugern der Kraftwerksanlagen der neuen Generation, die Austrittstemperaturen von über 600 °C, insbesondere ≥ 700 °C, aufweisen werden, in ihrem Chromgehalt gegenüber den bisher verwendeten Stahlqualitäten deutlich verminderte Stähle oder Stahlmaterialien dann einzusetzen, wenn oxidierenden Bedingungen ausgesetzte Oberflächenbereiche, da es sich im Wesentlichen um Rohrleitungen handelt also die Innenoberflächen der entsprechenden Rohre oder rohrförmigen Körper, mittels Oberflächenstrahlen (shot-peening/shot-blasting) behandelt werden und dann in die Kraftwerksanlage, insbesondere den Dampferzeuger, eingebaut werden. Hierdurch wird es möglich, Stahlqualitäten zu verwenden, die auf der einen Seite relativ kostengünstig sind, auf der anderen Seite aber auch die für die nun hohen Temperaturen benötigte, ausreichende Festigkeit bzw. das entsprechende Festigkeitsverhalten sowie die notwendige Oxidations- aber auch Korrosionsbeständigkeit aufweisen. Die bei diesen Temperaturen notwendige Oxidationsbeständigkeit lässt sich nun dadurch erreichen, dass die Wasser; Flüssigkeit oder Dampf führende Seite - die Dampfseite - des jeweiligen Bauteiles oder der jeweiligen Baugruppe oder der jeweiligen Kraftwerkskomponente, insbesondere die Innenfläche von rohrförmigen Körpern, mittels Oberflächenstrahlen (shot-peening/shot-blasting) behandelt wird. Hierbei reichert sich dann das in der Matrix des jeweiligen Materials, insbesondere Stahlwerkstoffs, vorhandene Chrom, insbesondere durch Ausbildung einer Cr₂O₃-Schicht auf der behandelten (Außen-)Fläche des Werkstoffes an. Erfahrungen haben gezeigt, dass mittels des Oberflächenstrahlenverfahrens (shot-peening/shot-blasting) eine Chromanreicherung in der entsprechend behandelten Schicht um ca. 50 % möglich ist. Es ist mittels des erfindungsgemäßen Verfahrens somit möglich, beispielsweise Stahlqualitäten, die einen durchschnittlichen Chromgehalt von 9 Gew.-% aufweisen mit einer außenseitigen Schicht auf dem Werkstoff, in der Regel auf der Innenoberfläche eines Rohres, zu versehen, die dann - nach der Behandlung - einen durchschnittlichen Chromgehalt von ca. 12 Gew.-% aufweist und damit auch unter den Bedingungen der neuen Kraftwerksgenerationen bei Dampfaustrittstemperaturen von ≥ 700 °C ausreichend oxidationsstabil ausgebildet ist.

Überraschenderweise hat sich - entgegen anderweitigen fachmännischen Erwartungen - herausgestellt, dass diese Verbesserung des Oxidationsverhaltens oder die Erreichung einer dampfseitigen ausreichenden Oxidationsbeständigkeit nicht verbunden ist mit einer gleichzeitigen Verschlechterung des Hochtemperaturkorrosionsverhaltens des jeweils behandelten Dampferzeugerbauteils oder der jeweils behandelten Dampferzeugerbauteilgruppe oder der jeweiligen Kraftwerkskomponente auf der Rauchgasseite. Der Anwendung des Oberflächenstrahlens bzw. shot-peening/shot-blasting bei Stahlwerkstoffen mit niedrigerem Chromgehalt, d.h. Stähle mit einem Chromgehalt von ≤ 18 Gew.-%, stand nämlich die allgemeine Befürchtung der Fachwelt gegenüber, dass die Anwendung dieses Verfahrens zu einer ungünstigen Chromverteilung in dem behandelten Werkstoff führen könnte. Das sich in der dampfseitigen bzw. behandelten Schicht anreichernde Chrom in Form von Chromoxiden ist aus der Grundmatrix, d.h. dem Grundkörper des Werkstoffes, in diese Schicht diffundiert. Da von außen kein Chrom dem Werkstoff zugeführt wird, führt diese Diffusion dazu, dass dieses Chrom bzw. diese Chrompartikel nun an anderer Stelle des Werkstoffes nicht mehr vorhanden sind. Es stand nun zu befürchten, dass dies dazu führen könnte, dass auf der der behandelten Seite gegenüber liegenden Seite des jeweiligen Bauteils, bei einem Rohr somit auf der Außenseite des Rohres, sich ein verringerter Chromgehalt einstellen könnte. Da bei Kraftwerkskomponenten die Außenseite dieser Rohre den korrosiven und aggressiven Bedingungen der daran vorbei strömenden Rauchgasströme ausgesetzt ist, müssen diese ein ausreichendes Korrosionsverhalten, d.h. eine ausreichende Korrosionsbeständigkeit aufweisen. Hierzu müssen die dem Rauchgas ausgesetzten Oberflächen ebenfalls einen bestimmten Chromgehalt aufweisen. Vermindert sich der Chromgehalt in diesen Flächen, so wird dadurch die Korrosionsbeständigkeit des Bauteils vermindert. Es bestand somit die Befürchtung, dass bei Behandeln der Rohrinnenfläche mittels des Oberflächenstrahlens (shot-peening/shot-blasting) zwar eine erhöhte oder ausreichende Oxidationsbeständigkeit erreicht werden konnte, dafür aber auf der gegenüber liegenden Außenfläche sich eine verminderte oder verschlechterte Korrosionsbeständigkeit einstellen würde.

Weiterhin stand zu befürchten, dass sich aufgrund der bewirkten Ungleichverteilung des Chromgehaltes das Schweißverhalten des Werkstoffes an seiner Außenfläche und seiner Innenfläche bzw. seiner nicht oberflächenstrahlbehandelten und seiner oberflächenstrahlbehandelten Seite unterschiedlich gestalten würde, so dass beim Verschweißen dieser Bauteile mit Schwierigkeiten gerechnet wurde.

Das Dokument JP 2005298878A zeigt dementsprechend ein Oberflächenstrahlverfahren, in dem unter Verzicht auf die Diffusionswirkung der Werkstoffoberfläche Chrom von Außen zugeführt wird.

Während diese Probleme bei Stahlqualitäten mit einem Chromgehalt von ≥ 18 Gew.-% weniger ins Gewicht fallen, da dort aufgrund des relativ hohen Chromanteils eine ausreichende Menge an Chrom, um auch in problematischen Fällen die notwendige dampfseitige Oxidationsbeständigkeit und rauchgasseitige Korrosionsbeständigkeit sicherzustellen, vorhanden ist, bestanden in der Fachwelt Befürchtungen, dass dies bei niedrig legierten, d.h. Stähle mit einem deutlich geringeren Chromgehalt, nicht mehr gewährleistet sein könnte. Insbesondere kommt hierbei der Aspekt noch zum Tragen, dass als weitere Komponente auch die ausreichende Zeitstandfestigkeit des Werkstoffsgewährleistet sein muss.

Insbesondere zeigt die Hochtemperaturkorrosionsbeständigkeit, also die Korrosionsbeständigkeit auf der Rauchgasseite eines Dampferzeugers bei Chromgehalten unter 18 Gew.-% eine exponentiell verlaufende Verschlechterung. Untersuchungen haben gezeigt, dass der Materialabtrag in Form eines Gewichtsverlustes in mg/cm² und damit die Verminderung der Korrosionsbeständigkeit des Werkstoffes bei Chromgehalten unterhalb 20 Gew.-%, speziell unterhalb 18 Gew.-%, sehr stark zunimmt. Insbesondere nimmt die Hochtemperaturkorrosion mit steigender Temperatur, d.h. steigender Materialtemperatur zu, so dass der Hochtemperaturkorrosionsbeständigkeit gerade bei den Kraftwerken der nächsten Generation, die mit deutlich höheren Dampfaustrittstemperaturen arbeiten werden, dieser Problematik besonderes Gewicht gewidmet wird. Maßnahmen, die eine Minderung des Hochtemperaturkorrosionsverhaltens eines Werkstoffes mit sich bringen könnten, werden daher nicht als realistischer Weise realisierbare Maßnahmen betrachtet.

Überraschenderweise wurde nun aber gefunden, dass das erfindungsgemäße Verfahren zu einer ausreichenden Oxidationsbeständigkeit der Bauteile/Baugruppen/Komponenten führt, ohne die Korrosionsbeständigkeit zu verschlechtern.

Überraschenderweise hat sich dabei herausgestellt, dass insbesondere Werkstoffe, die ein ferritisches Gefüge mit einem mittleren Chromgehalt von ≤ 8 Gew.-% oder ein martensitisches Gefüge mit einem mittleren Chromgehalt von ≤ 14 Gew.-%, insbesondere im Bereich von 9 - 12 Gew.-% aufweisen, oberflächengestrahlt für den Einsatz als Dampferzeugerbauteil oder Dampferzeugerbaugruppe oder Kraftwerkskomponente auch bei den Belastungen, die bei Austritttemperaturen von ≥ 600 °C, insbesondere ≥ 700 °C auftreten, einsetzbar sind bzw. derartige Gefüge für das Oberflächenstrahlen ausgewählt werden können.

Insbesondere ergibt sich diese Einsatzmöglichkeit dann, wenn die entsprechenden Bauteile bzw. Flächen mittels Oberflächenstrahlen mit einem zum eingesetzten Werkstoff artgleichen oder gefügegleichen und/oder materialgleichen Material oder einem Material mit gegenüber dem Werkstoff höheren Chromgehalt behandelt ist oder wird, was die Erfindung in Ausgestaltung vorsieht.

Mit der Erfindung ist es möglich, Dampferzeuger mit hohen Dampfparametern, insbesondere Dampferzeuger mit Dampfaustrittstemperaturen von ≥ 700 °C mit Dampferzeugerbauteilen oder -baugruppen oder Kraftwerkskomponenten auszustatten, die ausreichend temperaturstabil und darüber hinaus auch ausreichend korrosionsbeständig und ausreichend oxidationsbeständig sind. Insbesondere sind mit der Erfindung auch Stähle mit ferritischem oder martensitischem Gefüge nutzbar, die keinen hohen Chromgehalt aufweisen. Beispielsweise sind martensitische Stähle mit der Werkstoffbezeichnung T91/P91 oder T92/P92 geeignete Stähle, die durch die Oberflächenstrahlbehandlung neben ihrer Festigkeit auch die notwendige Korrosionsbeständigkeit und Oxidationsbeständigkeit gegenüber Atmosphären und Umgebungen aufweisen, die in Dampferzeugern mit Austrittstemperaturen von ≥ 700 °C herrschen. Aus diesen Materialien lassen sich die verschiedensten Dampferzeugerbauteile und Kraftwerkskomponenten herstellen, wie Membranwände, spiralgewickelte Dampferzeugerwände, Verbindungsleitungen, Dampfabscheider und Wasserflaschen, Einspritzkühler, Heizflächen, Sammler und Verteiler, Tragrohrschotte, Tragrohre, Übergangsstücke etc. Insbesondere hochbelastete Sammler- und Rohrleitungen sowie Membranwände der neuen 700 °C-Kraftwerke mit Dampfaustrittstemperaturen von ≥ 700 °C lassen sich mit den erfindungsgemäßen Dampferzeugerbauteilen herstellen. Wie auch bei den bisher bei geringeren Dampfaustritttemperaturen eingesetzten Stählen führt die Anwendung des shot-peening-oder shot-blasting-Verfahrens oder Oberflächenstrahlens dazu, dass das Wachstum einer Spinell- oder Magnetitschicht auf der entsprechend behandelten Oberfläche, d.h. der durch Oberflächenstrahlen kaltverfestigten und plastisch verformten und aufgrund der sich als Folge der Behandlung ergebenden, einen gegenüber der Grundwerkstoffmatrix erhöhten Chromgehalt aufweisenden Oberfläche im Vergleich zu unbehandelten Oberflächen wesentlich langsamer erfolgt. Es ist somit lediglich notwendig, für diesen Kraftwerkstyp der neueren Generation entsprechend hochwarmfeste Stähle auszuwählen, die dann durch die Behandlung mittels Oberflächenstrahlen oder shot-peening/shot-blasting auf der dampfseitigen Oberfläche entsprechend oxidationsbeständig gemacht werden.

Als besonders geeignete Werkstoffe haben sich martensitische Stähle mit einem mittleren Chromgehalt von 9-12 Gew.-% erwiesen/herausgestellt. Die Bezeichnungen ferritisch oder martensitisch beziehen sich auf das jeweils ausgebildete Materialgefüge.

Das Oberflächenstrahlen oder shot-peening oder shot-peening/shot-blasting wird insbesondere unter derartigen Bedingungen durchgeführt bzw. es werden derartige Bedingungen eingestellt, dass die behandelte Bauteils- oder Baugruppenfläche oder Kraftwerkskomponentenfläche bis zu einer Materialtiefe von 200 µm, vorzugsweise bis 100 µm, in ihrer Gefügestruktur beeinflussbar ist oder wird und/oder beeinflusst ist oder wird. Im Rahmen dieser Schichtstärke von bis zum 200 µm oder bis zu 100 µm bildet sich die gewünschte Chromanreicherung aus. Dabei ist die sich in dieser Schicht ergebende Verfestigung aufgrund der dünnen Schichtstärke dieses dem Oberflächenstrahlen ausgesetzten Gefügevolumens aufgrund der im Verhältnis zur Wandstärke des jeweiligen Bauteils oder jeweiligen Bauteilgruppe oder der jeweiligen Werkstoffkomponente geringen Schichtdicke unerheblich, so dass die Festigkeit des behandelten Bauteils oder der behandelten Bauteilgruppe oder Kraftwerkskomponente im Wesentlichen unverändert bleibt. Der üblicherweise im Vordergrund stehende festigkeitssteigernde Effekt des Kugelstrahlens spielt bei dem Oberflächenstrahlen (shot-peening/shot-blasting) gemäß der Erfindung überhaupt keine Rolle, er soll vielmehr auch keine Rolle spielen. Ausschlaggebend ist allein die sich durch Anwendung dieses Verfahrens ergebende Möglichkeit, die äußere Schicht oder einen äußeren Schichtbereich des jeweiligen Werkstückes oder Bauteils (beispielsweise einer Rohrinnenfläche) derart zu beeinflussen, dass eine Anreicherung mit Chrom in diesem Bereich stattfindet.

Die Bedingungen des Oberflächenstrahlens bzw. shot-peening/shot-blasting werden dabei so eingestellt, dass sich in der behandelten Fläche bzw. der behandelten Schicht eine Festigkeitssteigerung im Bereich von +50 - +150 HV, insbesondere von ca. +100 HV bezogen auf die Ursprungshärte des Materials/Werkstoffes einstellt. Dabei wird das Oberflächenstrahlen nicht nur mit zum behandelten Werkstoff artgleichem oder gefügegleichem oder materialgleichem Material oder mit einem Material mit höherem Chromgehalt als der Grundwerkstoff bestrahlt, sondern es können auch keramische Blaswerkstoffe, Glaskugeln oder Ähnliches Verwendung finden. Insbesondere wird aber das artgleiche oder gefügegleiche oder materialgleiche Werkstoffmaterial verwendet. Hierzu wird beispielsweise ein Draht aus dem identischen Material kleingehackt, gegebenenfalls an seinen Enden abgerundet und dann mithilfe eines Fluidstrahles auf die zu behandelnde Werkstofffläche geblasen.

Das Oberflächenstrahlen oder shot-peening/shot-blasting wird üblicherweise mit einem Strahlrohr mit einer endseitigen 360°-Strahldüse durchgeführt, so dass innenseitig durch das Rohr Strahlgut geführt und dann durch die Strahldüse hindurch an die Innenoberfläche von Rohren bzw. des jeweils behandelten Rohres gebracht werden kann. Hierbei wird mit einem Volumenstrom von bis zum 9 m³/min und einem maximalen Blasdruck von 0,7 MPa gearbeitet. Hierbei wird die Strahldüse mit einer Düsenvorschubsgeschwindigkeit von 100-800 mm/min durch das zu behandelnde Rohr hindurch geführt. Der "shot-blasting"-Effekt besteht darin, dass sich auf der behandelten Seite des Materials eine durch das shot-blasting oder Oberflächenstrahlen kaltverformte Schicht ausbildet. Unterhalb dieser kaltverformten Schicht befindet sich in der Matrix des Grundwerkstoffes eine Diffusionszone. Aus der Diffusionszone diffundiert Chrom durch die kaltverformte Schicht hindurch und bildet auf der Außenseite, d.h. oberhalb der kaltverformten Schicht eine Oxidschicht, insbesondere einer Cr₂O₃-Schicht aus, oberhalb welcher sich dann später im Betriebszustand die topotaktische und die epitaktische Schicht ausbildet. Durch die Cr₂O₃-Schicht wird aber die Fe-Diffusion reduziert und das Magnetitwachstum vermindert.

## Patentansprüche

1. Dampferzeugerbauteil oder -baugruppe oder Kraftwerkskomponente, das/die zumindest im Wesentlichen aus einem legierten, chromhaltigen, Werkstoff besteht, der zumindest zum Teil, insbesondere im Wesentlichen, aus einem Werkstoff besteht, der mittels Oberflächenstrahlen behandelt ist,
**dadurch gekennzeichnet,**
**dass** es/sie zumindest im Wesentlichen aus einem Werkstoff mit ferritischem Gefüge mit einem mittleren Chromgehalt ≤ 8 Gew.-% oder einem martensitischen Gefüge mit einem mittleren Chromgehalt ≤ 14 Gew.-% besteht und zumindest eine ein solches Gefüge aufweisende Bauteils- oder Baugruppenfläche oder Komponentenfläche zumindest teilweise mittels Oberflächenstrahlen behandelt ist, wobei die Bedingungen des Oberflächenstrahlens derart eingestellt sind, dass die behandelte Bauteils- oder Baugruppenfläche oder Komponentenfläche bis zu einer Materialtiefe von 200 µm, vorzugsweise bis 100 µm, in ihrer Gefügestruktur beeinflusst ist und eine kaltverfestigte oder kaltverformte Schicht sowie eine in der Matrix unterhalb der kaltverfestigten oder kaltverformten Schicht ausgebildete Diffusionszone vorliegen.

2. Dampferzeugerbauteil oder -baugruppe oder Kraftwerkskomponente nach Anspruch 1, **dadurch gekennzeichnet, dass** die Bauteils- oder Baugruppenfläche oder Komponentenfläche mittels Oberflächenstrahlen mit einem zum Werkstoff artgleichen oder gefügegleichen und/oder materialgleichen Material oder einem Material mit gegenüber dem Werkstoff höherem Chromgehalt behandelt ist.

3. Dampferzeugerbauteil, oder -baugruppe oder Kraftwerkskomponente nach Anspruch 1 oder 2, **dadurch gekennzeichnet, dass** die Bauteils- oder Baugruppenfläche oder Komponentenfläche Bestandteil eines Bauteils oder einer Baugruppe oder einer Kraftwerkskomponente ist, die auf der Dampfseite eines Dampferzeugers eingebaut ist, dessen Dampfaustrittstemperatur ≥ 600 °C, insbesondere ≥ 700 °C, beträgt.

4. Dampferzeugerbauteil oder -baugruppe oder Kraftwerkskomponente nach einen der vorhergehenden Ansprüche, **dadurch gekennzeichnet, dass** es/sie Bestandteil einer Heizfläche, einer Membranwand, einer spiralgewickelten Dampferzeugerwand, einer Verbindungsleitung, eines Dampfabscheiders, einer Wasserflasche, eines Einspritzkühlers, einer Heizfläche, eines Sammlers, eines Verteilers, eines Tragrohrschotts, eines Tragrohres, eines Übergangsstückes oder eines Dampferzeugers einer Kraftwerksanlage ist oder solche ausbildet.

5. Dampferzeugerbauteil oder -baugruppe oder Kraftwerkskomponente nach einem der vorhergehenden Ansprüche, **dadurch gekennzeichnet, dass** der Werkstoff ein ferritischer oder ein martensitischer Stahl ist.

6. Dampferzeugerbauteil oder -baugruppe oder Kraftwerkskomponente nach einem der vorhergehenden Ansprüche, **dadurch gekennzeichnet, dass** der Werkstoff ein Material mit einem mittleren Chromgehalt von ≤ 9 Gew.-%, ist.

7. Dampferzeugerbauteil oder -baugruppe oder Kraftwerkskomponente nach einem der Ansprüche 1-5, **dadurch gekennzeichnet, dass** der Werkstoff ein martensitisches Gefüge mit einem mittleren Chromgehalt im Bereich von 9 bis 12 Gew.-% aufweist.

8. Dampferzeugerbauteil oder -baugruppe oder Kraftwerkskomponente nach einem der vorhergehenden Ansprüche, **dadurch gekennzeichnet, dass** der Werkstoff ein martensitisches Material mit der Bezeichnung T91 oder P91 oder T92 oder P92 ist.

9. Dampferzeugerbauteil oder -baugruppe oder Kraftwerkskomponente nach einem der vorhergehenden Ansprüche, **dadurch gekennzeichnet, dass** die Bedingungen des Oberflächenstrahlens derart eingestellt sind, dass die behandelte Bauteils- oder Baugruppenfläche oder Komponentenfläche eine gegenüber der Matrix des Werkstoffes erhöhte Härte von +50 - +150 HV, insbesondere +90 - +110 HV.

10. Dampferzeugerbauteil oder -baugruppe oder Kraftwerkskomponente nach einem der vorhergehenden Ansprüche, **dadurch gekennzeichnet, dass** die Bedingungen des Oberflächenstrahlens derart eingestellt sind, dass die Festigkeit des behandelte Bauteils oder der behandelten Bauteilgruppe oder Kraftwerkskomponente im Wesentlichen unverändert bleibt.

11. Dampferzeugerbauteil oder -baugruppe oder Kraftwerkskomponente nach einem der vorhergehenden Ansprüche, **dadurch gekennzeichnet, dass** die mittels Oberflächenstrahlens behandelte Bauteils- oder Baugruppenfläche oder Komponentenfläche die Innenfläche eines Rohres ist.

12. Verfahren zur Herstellung eines Dampferzeugerbauteils oder -baugruppe oder Kraftwerkskomponente, das/die im Wesentlichen aus einem legierten chromhaltigen Werkstoff besteht, bei welchem eine Bauteil- oder Baugruppenfläche oder Komponentenfläche, insbesondere eine Rohrinnenfläche, mittels Oberflächenstrahlen behandelt wird,
**dadurch gekennzeichnet,**
**dass** zur Ausführung des Oberflächenstrahlens eine ein ferritisches Gefüge mit einem mittleren Chromgehalt von ≤ 8 Gew.-% oder ein martensitisches Gefüge mit einem mittleren Chromgehalt von ≤ 14 Gew.-% aufweisende Bauteils- oder Baugruppenfläche oder Komponentenfläche ausgewählt wird und die Bedingungen des Oberflächenstrahlens derart eingestellt werden, dass die behandelte Bauteils- oder Baugruppenfläche oder Komponentenfläche bis zu einer Materialtiefe von 200 µm, vorzugsweise bis 100 µm, in ihrer Gefügestruktur beeinflusst wird und eine kaltverfestigte oder kaltverformte Schicht mit einer Chromanreicherung sowie eine in der Matrix unterhalb der kaltverfestigten und kaltverformten Schicht ausgebildeten Diffusionszone vorliegen.

13. Verfahren nach Anspruch 12, **dadurch gekennzeichnet, dass** das Oberflächenstrahlen mit einem zum Gefüge der oberflächengestrahlten Fläche artgleichen oder gefügegleichen und/oder materialgleichen Material oder mit einem Material mit dem Flächenmaterial gegenüber höherem Chromgehalt durchgeführt wird.

14. Verfahren nach Anspruch 12 oder 13, **dadurch gekennzeichnet, dass** eine ein ferritisches Gefüge mit einem mittleren Chromgehalt im Bereich von 9 - 12 Gew.-%, aufweisende Bauteils- oder Baugruppenfläche oder Komponentenfläche ausgewählt wird.

15. Verfahren nach einem der Ansprüche 12 bis 14, **dadurch gekennzeichnet, dass** die Bedingungen des Oberflächenstrahlens derart eingestellt werden, dass die Härte der behandelten Bauteils- oder Baugruppenfläche oder Komponentenfläche gegenüber der Matrix des Werkstoffes um eine Härte von +50 - +150 HV, insbesondere +90 - +110 HV, erhöht wird.

## Claims

1. Steam-generator part or assembly or power-station component, consisting at least substantially of an alloyed, chromium-containing construction material which consists at least in part, in particular substantially, of a construction material treated by means of surface blasting, **characterised in that** said part, assembly or component consists at least substantially of a construction material which has a ferritic structure having a mean chromium content of ≤ 8 % by weight or a martensitic structure having a mean chromium content of ≤ 14 % by weight, and at least one surface of said part, assembly or component comprising such a structure is treated at least in part by means of surface blasting, the conditions for the surface blasting being set such that the structure of the treated surface of the part, assembly or component is influenced down to a material depth of 200 µm, preferably to 100 µm, and such that there exists a strain-hardened or cold-worked layer and a diffusion zone which is formed in the matrix below the strain-hardened or cold-worked layer.

2. Steam-generator part or assembly or power-station component according to claim 1, **characterised in that** the surface of the part, assembly or component is treated by means of surface blasting using a material of the same type or same structure and/or same composition as the construction material, or using a material which has a higher chromium content than the construction material.

3. Steam-generator part or assembly or power-station component according to either claim 1 or claim 2, **characterised in that** the surface of the part, assembly or component is a constituent of a part or an assembly or a power-station component which is installed on the steam side of a steam generator, the steam outlet temperature of which is ≥ 600 °C, in particular ≥ 700 °C.

4. Steam-generator part or assembly or power-station component according to any of the preceding claims, **characterised in that** said part, assembly or component is or forms a constituent of an effective heating surface, a membrane wall, a spiral-wound steam-generator wall, a connecting duct, a steam separator, a water bottle, an injection cooler, an effective heating surface, a collector, a distributor, a supporting-pipe partition, a supporting pipe, a connecting piece or a steam generator of a power plant.

5. Steam-generator part or assembly or power-station component according to any of the preceding claims, **characterised in that** the construction material is a ferritic or a martensitic steel.

6. Steam-generator part or assembly or power-station component according to any of the preceding claims, **characterised in that** the construction material is a material having a mean chromium content of ≤ 9 % by weight.

7. Steam-generator part or assembly or power-station component according to any claims 1 to 5, **characterised in that** the construction material has a martensitic structure having a mean chromium content in the range from 9 to 12 % by weight.

8. Steam-generator part or assembly or power-station component according to any of the preceding claims, **characterised in that** the construction material is a martensitic material with the specification T91, P91, T92 or P92.

9. Steam-generator part or assembly or power-station component according to any of the preceding claims, **characterised in that** the conditions for the surface blasting are set such that the treated surface of the part, assembly or component has an increased hardness of from + 50 to + 150 HV, in particular + 90 to + 110 HV, in relation to the matrix of the construction material.

10. Steam-generator part or assembly or power-station component according to any of the preceding claims, **characterised in that** the conditions for the surface blasting are set such that the strength of the treated part, assembly or power-station component remains substantially the same.

11. Steam-generator part or assembly or power-station component according to any of the preceding claims, **characterised in that** the surface of the part, assembly or component treated by means of surface blasting is the inner surface of a pipe.

12. Method for producing a steam-generator part or assembly or power-station component which is composed substantially of an alloyed, chromium-containing construction material, in which a surface of a part, assembly or component, in particular an inner surface of a pipe, is treated by means of surface blasting, **characterised in that**, to carry out the surface blasting, a surface of a part, assembly or component is selected which has a ferritic structure having a mean chromium content of ≤ 8 % by weight or a martensitic structure having a mean chromium content of ≤ 14 % by weight, and the conditions for the surface blasting are set such that the structure of the treated surface of the part, assembly or component is influenced down to a material depth of 200 µm, preferably to 100 µm, and such that there exists a strain-hardened or cold-worked layer enriched with chromium and a diffusion zone which is formed in the matrix below the strain-hardened or cold-worked layer.

13. Method according to claim 12, **characterised in that** the surface blasting is performed using a material of the same type or same structure and/or same composition as the structure of the surface-blasted surface, or is performed using a material having a chromium content higher than that of the construction material of the surface.

14. Method according to either claim 12 or claim 13, **characterised in that** a surface of a part, assembly or component is selected which has a ferritic structure having a mean chromium content in the range from 9 to 12 % by weight.

15. Method according to any of claims 12 to 14, **characterised in that** the conditions for the surface blasting are set such that the hardness of the treated surface of the part, assembly or component is increased to a hardness of from + 50 to + 150 HV, in particular + 90 to + 110 HV, in relation to the matrix of the construction material.

## Revendications

1. Élément ou sous-ensemble de générateur de vapeur ou composant de centrale électrique, qui est constitué au moins essentiellement d'un matériau allié contenant du chrome, qui au moins en partie, en particulier pour l'essentiel, est constitué d'un matériau qui est traité par grenaillage superficiel,
**caractérisé en ce qu'**il est au moins pour l'essentiel constitué d'un matériau ayant une structure ferritique, avec une teneur moyenne en chrome ≤ 8 % en poids, ou une structure martensitique avec une teneur moyenne en chrome ≤ 14 % en poids, et au moins une surface de l'élément ou du sous-ensemble, ou une surface du composant, présentant une telle structure, est traitée au moins partiellement par grenaillage superficiel, les conditions du grenaillage superficiel étant ajustées de telle sorte que la surface traitée de l'élément ou du sous-ensemble, ou du composant, subisse une influence de sa structure jusqu'à une profondeur de matière de 200 µm, de préférence allant jusqu'à 100 µm, et que l'on soit en présence d'une couche écrouie ou façonnée à froid, ainsi que d'une zone de diffusion, formée dans la matrice qui se situe en-dessous de la couche écrouie ou façonnée à froid.

2. Élément ou sous-ensemble de générateur de vapeur ou composant de centrale électrique selon la revendication 1, **caractérisé en ce que** la surface de l'élément ou du sous-ensemble, ou la surface du composant, est traitée par grenaillage superficiel avec une matière de même nature, ou ayant la même structure, et/ou en la même matière, que le matériau, ou avec une matière qui présente une teneur en chrome supérieure à celle du matériau.

3. Élément ou sous-ensemble de générateur de vapeur ou composant de centrale électrique selon la revendication 1 ou 2, **caractérisé en ce que** la surface de l'élément ou du sous-ensemble, ou la surface du composant, est une partie constituante d'un élément ou d'un sous-ensemble ou d'un composant de centrale électrique qui est monté sur le côté vapeur d'un générateur de vapeur dont la température de sortie de vapeur est ≥ 600 °C, en particulier ≥ 700 °C.

4. Élément ou sous-ensemble de générateur de vapeur ou composant de centrale électrique selon l'une des revendications précédentes, **caractérisé en ce qu'**il est ou forme une partie constituante d'une surface de chauffe, d'une paroi membranaire, d'une paroi spiralée de générateur de vapeur, d'une tuyauterie de raccord, d'un séparateur de vapeur, d'un réservoir d'eau, d'un dispositif de refroidissement par injection, d'une surface de chauffe, d'un collecteur, d'un distributeur, d'une cloison de tube-support, d'un tube-support, d'un adaptateur ou d'un générateur de vapeur d'une installation pour centrale électrique.

5. Élément ou sous-ensemble de générateur de vapeur ou composant de centrale électrique selon l'une des revendications précédentes, **caractérisé en ce que** le matériau est un acier ferritique ou martensitique.

6. Élément ou sous-ensemble de générateur de vapeur ou composant de centrale électrique selon l'une des revendications précédentes, **caractérisé en ce que** le matériau est une matière ayant une teneur moyenne en chrome ≤ 9 % en poids.

7. Élément ou sous-ensemble de générateur de vapeur ou composant de centrale électrique selon l'une des revendications 1 à 5, **caractérisé en ce que** le matériau présente une structure martensitique avec une teneur moyenne en chrome comprise dans la plage de 9 à 12 % en poids.

8. Élément ou sous-ensemble de générateur de vapeur ou composant de centrale électrique selon l'une des revendications précédentes, **caractérisé en ce que** le matériau est une matière martensitique portant la désignation T91 ou P91 ou T92 ou P92.

9. Élément ou sous-ensemble de générateur de vapeur ou composant de centrale électrique selon l'une des revendications précédentes, **caractérisé en ce que** les conditions du grenaillage superficiel sont ajustées de telle sorte que la surface traitée de l'élément ou du sous-ensemble, ou la surface traitée du composant, présente une dureté, augmentée par comparaison avec celle de la matrice du matériau, de +50 à +150 HV, en particulier de +90 à +110 HV.

10. Élément ou sous-ensemble de générateur de vapeur ou composant de centrale électrique selon l'une des revendications précédentes, **caractérisé en ce que** les conditions du grenaillage superficiel sont ajustées de telle sorte que la résistance mécanique de l'élément traité ou du sous-ensemble traité ou du composant de centrale électrique traité, reste pour l'essentiel inchangée.

11. Élément ou sous-ensemble de générateur de vapeur ou composant de centrale électrique selon l'une des revendications précédentes, **caractérisé en ce que** la surface traitée par grenaillage superficiel de l'élément ou du sous-ensemble, ou du composant, est la surface intérieure d'un tube.

12. Procédé de fabrication d'un élément ou d'un sous-ensemble de générateur de vapeur ou d'un composant de centrale électrique, qui pour l'essentiel est constitué d'un matériau allié contenant du chrome, dans lequel on traite par grenaillage superficiel une surface de l'élément ou du sous-ensemble, ou une surface du composant, en particulier une surface intérieure de tube, **caractérisé en ce que**, pour mettre en oeuvre le grenaillage superficiel, on choisit une surface d'élément ou de sous-ensemble, ou une surface de composant, présentant une structure ferritique avec une teneur moyenne en chrome ≤ 8 % en poids ou une structure martensitique ayant une teneur moyenne en chrome ≤ 14 % en poids, et on ajuste les conditions du grenaillage superficiel de telle sorte que la surface traitée de l'élément ou du sous-ensemble, ou la surface traitée du composant, subisse une influence de sa structure jusqu'à une profondeur de matière de 200 µm, de préférence jusqu'à 100 µm, et que l'on soit en présence d'une couche écrouie ou façonnée à froid, présentant un enrichissement en chrome, ainsi que d'une zone de diffusion formée dans la matrice en-dessous de la couche écrouie et façonnée à froid.

13. Procédé selon la revendication 12, **caractérisé en ce que** le grenaillage superficiel est mis en oeuvre avec une matière de même nature, ou ayant la même structure, et/ou en la même matière, que celle de la structure de la surface ayant subi un grenaillage superficiel, ou avec une matière présentant une teneur en chrome supérieure à celle de la matière de la surface.

14. Procédé selon la revendication 12 ou 13, **caractérisé en ce qu'**on choisit une surface d'élément ou de sous-ensemble, ou une surface de composant, présentant une structure ferritique avec une teneur moyenne en chrome comprise dans la plage de 9 à 12 % en poids.

15. Procédé selon l'une des revendications 12 à 14, **caractérisé en ce que** les conditions du grenaillage superficiel sont ajustées de telle sorte que la dureté de la surface traitée de l'élément ou du sous-ensemble, ou de la surface traitée du composant, soit augmentée, par comparaison avec la matrice du matériau, d'une dureté de +50 à +150 HV, en particulier de +90 à +110 HV.
